# EUROPÄISCHE PATENTSCHRIFT

(11) **EP 2 823 077 B1**
(45) Veröffentlichungstag und Bekanntmachung des Hinweises auf die Patenterteilung: **06.04.2016**
(21) Anmeldenummer: 13704005.1
(22) Anmeldetag: 08.02.2013
(51) Int. Cl.: C22C 30/02, C22C 30/06, C22F 1/08, C22C 9/04

(54) **SILIZIUMHALTIGE KUPFER-NICKEL-ZINK-LEGIERUNG**
COPPER-NICKEL-ZINC ALLOY CONTAINING SILICON
ALLIAGE DE CUIVRE-NICKEL-ZINC CONTENANT DU SILICIUM

(30) Priorität: 07.03.2012 DE 102012004725
(43) Veröffentlichungstag der Anmeldung: 14.01.2015
(73) Patentinhaber: Wieland-Werke AG, 89079 Ulm (DE)
(72) Erfinder: KUHN, Hans-Achim, 89257 lllertissen (DE); LIEBSCH, Rudolf, 89269 Vöhringen (DE)
(86) Internationale Anmeldenummer: PCT/EP2013/000373
(87) Internationale Veröffentlichungsnummer: WO 2013/131604

(56) Entgegenhaltungen:
- CH-A2- 700 999
- DE-A1- 4 339 426
- JP-A- H01 177 327

## Beschreibung

Die Erfindung betrifft eine Kupfer-Nickel-Zink-Legierung gemäß dem Oberbegriff des Anspruchs 1 sowie Verfahren zur Herstellung von Halbzeugen aus dieser Legierung.

Legierungen aus Kupfer, Nickel und Zink werden ihrer silberähnlichen Farben wegen als Neusilber bezeichnet. Technisch gebräuchliche Legierungen haben zwischen 47 bis 64 Gew.-% Kupfer und zwischen 10 bis 25 Gew.-% Nickel. Bei dreh- und bohrfähigen Legierungen werden üblicherweise bis zu 2,5 Gew.-% Blei als Spanbrecher zugesetzt, bei Gusslegierungen sogar bis zu 9 Gew.-%. Der Rest ist Zink. Hierbei handelt es sich um einphasige Werkstoffe, die lediglich eine α-Phase ausbilden.

Als Beimengungen können handelsübliche Neusilberlegierungen zudem 0,5 bis 0,7 Gew.-% Mangan enthalten, um die Glühbrüchigkeit zu vermindern. Auch wirkt der Manganzusatz desoxidierend und entschwefelnd.

Durch den Nickelanteil verändert sich einerseits die Farbe, ab etwa 12 Gew.-% Nickel haben die Werkstoffe ein reinweißes bis silbergraues Aussehen. Andererseits werden auch verhältnismäßig gute Korrosionsbeständigkeit und erhöhte Festigkeitswerte erzielt. Allerdings haben Neusilberlegierungen gegenüber Kupfer einen erhöhten elektrischen Widerstand und dementsprechend auch eine geringere Wärmeleitfähigkeit.

Neusilberlegierungen entsprechen in ihrem Gefügeaufbau etwa den α- bzw. den (α+β)-Messingen, da Nickel praktisch äquivalent Kupfer ersetzt. Von den genormten Kupfer-Nickel-Zink-Knetlegierungen bilden CuNi25Zn15, CuNi18Zn20, CuNi12Zn24, CuNi18Zn19Pb und CuNi12Zn30Pb ein homogenes α-Gefüge aus. Dagegen liegt die zweiphasige Knetlegierung CuNi10Zn42Pb im (α+β)-Gebiet.

Des Weiteren sind auch Kupfer-Nickel-Zink-Legierungen mit über eine Desoxidationswirkung hinausgehendem wesentlich erhöhtem Mangangehalt bekannt. Beispielsweise weist eine bekannte Legierung CuNi12Zn38Mn5Pb2 einen deutlich geringeren Kupferanteil sowie einen erhöhten Zinkanteil auf. Derartige Legierungen sind wiederum zweiphasige Werkstoffe, bestehend aus α- und β-Phase. Zur besseren Zerspanbarkeit ist in den manganhaltigen Neusilberlegierungen zu einem wesentlichen Anteil das Element Pb als Spanbrecher vorhanden.

Blei macht die Knetlegierungen leichter zerspanbar, verringert jedoch die Zähigkeit und steigert die Warmrissempfindlichkeit während des Glühens. Die Warmumformbarkeit von α-Legierungen wird durch Blei stark beeinträchtigt, so dass diese meist nur kalt umgeformt werden. Dagegen wird die gute Warmumformbarkeit der (α+β)-Legierungen durch Blei nicht wesentlich beeinflusst.

Auch in der Patentliteratur sind bereits Neusilberlegierungen mit Mangan beschrieben. Beispielsweise sind aus der Druckschrift EP 1 608 789 B1 Neusilberlegierungen der Zusammensetzung 43 bis 48 % Cu, 33 bis 38 % Zn, 10 bis 15 % Ni und 3,5 bis 6,5 % Mn bekannt. Wahlweise kann noch bis zu 4 % Pb enthalten sein. Durch einen Bleizusatz soll immer eine bessere Zerspanbarkeit bewirkt werden. Zunächst wird die zweiphasige Legierung mit (α + β)-Struktur einer Warmumformung unterzogen und anschließend eine Temperaturbehandlung bevorzugt im Bereich von 630 bis 720 °C durchgeführt. Durch diese Temperaturbehandlung findet eine Umwandlung der Legierung in eine reine α-Struktur statt. Diese Struktur eignet sich dann für weitere Kaltumformschritte, bei denen beispielsweise Spitzen für Schreibinstrumente hergestellt werden. Allerdings wird dabei eine spanende Bearbeitung, wie beispielsweise Bohren, nur mit einem Bleizusatz wirtschaftlich sinnvoll sein.

Aus der Druckschrift EP 0 222 004 B1 sind Kupferlegierungen der Zusammensetzung 43 bis 57 % Cu, 23 bis 37 % Zn, 7 bis 13 % Ni und 7 bis 13 % Mn bekannt, die zudem noch 0,05 bis 2 % Si enthalten. Die Legierung soll in Form von Drahtmaterial, Streifen, Pulver oder Paste zum Hartlöten Verwendung finden. Eine für Drahtmaterial bevorzugte Zusammensetzung ist 55 % Cu, 8 % Ni, 12 % Mn, 0,15 % Si, Rest Zn. Dieses Lotmaterial wird bevorzugt dazu verwendet, Materialien karbidischer Zusammensetzung mit Stahl zu verbinden. Hierzu wird das Lot zwischen die zu verbindenden Teile eingelegt und über seiner Schmelztemperatur mit dem Fügepartner verbunden. Auch sind aus der Druckschrift CH 298973 Kupferlegierungen der Zusammensetzung 15 bis 50 % Cu, 10,2 bis 18 % Ni und 0,1 bis 15 % Mn bekannt, die zudem noch 0,1 bis 1 % Si, Rest Zn enthalten.

Weitere Kupfer-Nickel-Zink-Legierungen für Halbzeuge und Gegenstände, die hoch belastet und extrem auf Verschleiß beansprucht werden und einen hohen Reibungsbeiwert aufweisen, insbesondere für Synchronringe, sind aus der Druckschrift DE 43 39 426 C2 bekannt. Diese Legierungen bestehen aus 41 bis 65 % Cu, über 8 bis 25 % Ni, 2,5 bis 5 % Si, 1 bis 3 % Al, 0 bis 3 % Fe, 0 bis 2 % Mn, 0 bis 2 % Pb, Rest Zink sowie unvermeidbaren Verunreinigungen, wobei das Verhältnis Ni:Si = 3:1 bis 5:1 beträgt. Das Gefüge besteht wenigstens zu 75 % aus β-Anteilen, der Rest sind α-Anteile. Neben diesen Phasen sind Nickelsilizide als vorwiegend rundliche intermetallische Phasen ausgebildet. Wesentlich für die Eigenschaften dieser Legierungen sind die sehr hohen Gehalte an Nickel und Silizium, die dazu führen, dass in der Matrix Nickelsilizide mit einem Volumengehalt von etwa 35 % vorliegen. Zusätze von Eisen, Mangan und Blei verschlechtern bei diesen Legierungen den Verschleißwiderstand.

Aus der Druckschrift DE 1 120 151 sind hochfeste Neusilber-Legierungen mit günstigen Eigenschaften bezüglich Gießbarkeit und Warmumformbarkeit bekannt. Diese Legierungen bestehen aus 0,01 bis 5 % Si, über 10 bis 30 % Ni, 45 bis 70 % Cu, 0,3 bis 5 % Mn, Rest mindestens 10 % Zink. Geringe Zusätze von Si dienen zur Desoxidation der Legierung und zur Verbesserung der Gießbarkeit. Der Manganzusatz hat die Aufgabe, die Zähigkeit und damit die Kaltverarbeitbarkeit der Legierung zu erhöhen, und er dient auch der Nickelersparnis. Wahlweise kann Mangan vollständig durch Aluminium, und Nickel teilweise durch Kobalt ersetzt werden. Das Zulegieren von Eisen soll vermieden werden, da Eisen die Korrosionsbeständigkeit der Legierung herabsetzt. Mit einem Mangangehalt von 1 % werden Festigkeitswerte von ca. 400 MPa erreicht. Zur Verbesserung der mechanischen Eigenschaften wird eine Wärmebehandlung vorgeschlagen.

Die Druckschrift JP 1177327 beschreibt leicht zerspanbare Neusilber-Legierungen mit guter Warm- und Kaltumformbarkeit. Diese Legierungen bestehen aus 6 bis 15 % Ni, 3 bis 8 % Mn, 0,1 bis 2,5 % Pb, 31 bis 47 % Zn, Rest Cu mit unvermeidbaren Verunreinigungen. Wahlweise können geringe Mengen an Fe, Co, B, Si oder P zugegeben werden, um das Kornwachstum beim Aufwärmen vor der Warmumformung zu verhindern.

Aus der Druckschrift DE 10 2009 021 336 A1 sind Kupfer-Nickel-Zink-Legierungen bekannt, die aufgrund ihrer besonderen Eigenschaften hinsichtlich Kaltumformbarkeit, Festigkeit, Zerspanbarkeit und Korrosionsbeständigkeit für Minenspitzen von Kugelschreibern verwendet werden. Die Legierungen bestehen aus 40 bis 48 % Cu, 8 bis 14 % Ni, 4 bis 6,5 % Mn, 0,05 bis 1,5 % Si, Rest Zn sowie unvermeidbare Verunreinigungen. Wahlweise können noch bis zu 1,5 % Al oder bis zu 2,5 % Pb zugegeben werden. Die Verschleißbeständigkeit wird durch einen relativ großen Anteil an im Gefüge eingelagerten Ni-Mn-Mischsiliziden gewährleistet.

Der Erfindung liegt die Aufgabe zugrunde, Neusilberlegierungen bezüglich ihrer mechanischen Eigenschaften, ihrer Bearbeitbarkeit und ihrer Materialkosten weiterzuentwickeln. Insbesondere soll die Legierung in Bezug auf Festigkeit und Duktilität mit ferritischen CrMo-Stählen vergleichbar sein und gleichzeitig gut zerspanbar und beständig gegen wasserbasierte Schreibgele sein.

Die Erfindung wird bezüglich einer Kupfer-Nickel-Zink-Legierung durch die Merkmale des Anspruchs 1 und bezüglich eines Herstellungsverfahrens durch die Merkmale der Ansprüche 17 und 18 wiedergegeben. Die weiteren rückbezogenen Ansprüche betreffen vorteilhafte Aus- und Weiterbildungen der Erfindung.

Die Erfindung schließt eine Kupfer-Nickel-Zink-Legierung mit folgender Zusammensetzung in Gewichts-% ein:

| | |
|---|---|
| Cu | 47,0 bis 49,0 %, |
| Ni | 8,0 bis 10,0 %, |
| Mn | 0,2 bis 0,6 %, |
| Si | 0,05 bis 0,4 %, |
| Pb | 1,0 bis 1,5 %, |
| Fe und/oder Co bis 0,8 %, | |

Rest Zn sowie unvermeidbare Verunreinigungen,
wobei die Summe aus Fe-Gehalt und dem Doppelten des Co-Gehalts mindestens 0,1 Gewichts-% beträgt und wobei in einem aus α- und β-Phase bestehenden Gefüge nickel-, eisen- und manganhaltige und/oder nickel-, kobalt- und manganhaltige Mischsilizide als kugelförmige oder ellipsoidale Partikel eingelagert sind.

Die Erfindung geht dabei von der Überlegung aus, dass das Gefüge von Neusilber-Werkstoffen durch Zulegieren von Silizium so variiert wird, dass Silizid-Ausscheidungen gebildet werden. Silizide als intermetallische Verbindungen besitzen mit ca. 800 HV eine deutlich höhere Härte als die α- und β-Phase des Matrixgefüges. Prinzipiell wird zur Verbesserung des Kalt- und Warmumformvermögens und zur Steigerung der Festigkeit Mangan zulegiert. Zudem wirkt Mangan desoxidierend und entschwefelnd. Silizium bildet bei gleichzeitiger Anwesenheit von Mangan, Eisen und Nickel Mischsilizide mit ungefähren Zusammensetzungen vorwiegend zwischen (Mn,Fe,Ni)₂Si und (Mn,Fe,Ni)₃Si. Analog bildet Silizium bei gleichzeitiger Anwesenheit von Mangan, Kobalt und Nickel Mischsilizide der ungefähren Zusammensetzungen (Mn,Co,Ni)ₓSi_{y}, wobei x ≥ y. Ferner können auch Mischsilizide gebildet werden, die neben Mangan und Nickel sowohl Eisen als auch Kobalt enthalten. Die Mischsilizide liegen fein verteilt als kugelförmige oder ellipsoidale Partikel im Matrixgefüge vor. Der Durchmesser der Partikel ist in der Regel kleiner als 2 µm. Das Gefüge enthält keine großflächigen und daher leicht aus dem Matrixgefüge heraus brechenden Silizide. Diese vorteilhafte Eigenschaft wird bei der erfindungsgemäßen Legierung insbesondere durch die geringen Anteile an Mangan und Eisen bzw. Kobalt erzielt. Sowohl Eisen als auch Kobalt wirken als Keimstellen für die Silizidbildung, d.h. bei Anwesenheit von Eisen und/oder Kobalt genügen bereits geringe Abweichungen vom thermodynamischen Gleichgewicht, so dass kleine Ausscheidungen entstehen. Diese Ausscheidungskeime, die bei der vorliegenden Legierungszusammensetzung auch Nickel enthalten können, sind im Gefüge fein verteilt. An sie lagern sich weitere Silizide, die nun auch Mangan enthalten, bevorzugt an. Durch den geringen Mangangehalt der Legierung wird die Größe der einzelnen Silizide begrenzt. Geringe Mengen an Eisen und/oder Kobalt in Kombination mit einer geringen Menge Mangan sind also die Voraussetzung für die Bildung der Mischsilizide, die für die Erfindung maßgeblich sind. Erfindungsgemäß wird die Mindestmenge an Eisen bzw. Kobalt dadurch definiert, dass die Summe aus dem Eisengehalt und dem Doppelten des Kobaltgehalts mindestens 0,1 % beträgt.

Für eine kostengünstige Fertigung wird Neusilber mit einem hohen Elementanteil an Zink und einem vergleichsweise niedrigen Gehalt an Nickel und Kupfer bevorzugt. Diese Werkstoffe besitzen ein zweiphasiges Basisgefüge aus gut kalt umformbarer α-Phase und gut warm umformbarer β-Phase. Blei ist als spanbrechender Gefügebestandteil in kleinsten Tröpfchen im Gefüge verteilt. Dies macht die Knetlegierung leichter zerspanbar, wobei eine gute Warmumformbarkeit der zweiphasigen Legierung durch Blei nicht wesentlich beeinträchtigt wird.

Die besonderen Vorteile der erfindungsgemäßen Neusilberlegierung sind bezüglich ihrer mechanischen Eigenschaften und ihrer Bearbeitbarkeit zusammenfassend wie folgt zu nennen:
- kostengünstige Neusilberlegierung durch hohen Zinkanteil von ca. 40 %;
- Zugfestigkeit von über 750 MPa;
- Kaltumformvermögen von wenigstens 40 %;
- gute Zerspanbarkeit;
- Möglichkeit zur endmaßnahen Formgebung durch Warmumformung.

In bevorzugter Ausgestaltung der Erfindung beträgt entweder der Eisengehalt oder der Kobaltgehalt mindestens 0,1 Gewichts-%. Der Gehalt des jeweils anderen Elements kann dann frei zwischen 0 und 0,8 Gewichts-% gewählt werden. Durch den Mindestgehalt von einem der beiden Elemente wird gewährleistet, dass bereits bei geringen Abweichungen vom thermodynamischen Gleichgewicht Ausscheidungskeime in ausreichender Dichte gebildet werden.

In einer weiteren bevorzugten Ausgestaltung der Erfindung beträgt die Summe aus dem Eisengehalt und dem Achtfachen des Kobaltgehalts mindestens 0,4 Gewichts-%. Kobalt bildet bevorzugt Ausscheidungskeime. Dies erlaubt, Eisenanteile durch geringe Mengen an Kobalt zu ersetzen. Je nach den genauen Anforderungen an die Legierung kann ein Optimum aus Eigenschaften und Kosten eingestellt werden.

Eine bevorzugte Ausgestaltung der Erfindung schließt eine Kupfer-Nickel-Zink-Legierung mit folgender Zusammensetzung in Gewichts-% ein:

| | |
|---|---|
| Cu | 47,0 bis 49,0 %, |
| Ni | 8,0 bis 10,0 % |
| Mn | 0,2 bis 0,6 %, |
| Si | 0,05 bis 0,4 %, |
| Pb | 1,0 bis 1,5 %, |
| Fe | 0,2 bis 0,8 %, |

Rest Zn sowie unvermeidbare Verunreinigungen,
wahlweise bis zu 0,8 % Co,
wobei in einem aus α- und β-Phase bestehenden Gefüge nickel-, eisen- und manganhaltige Mischsilizide als kugelförmige oder ellipsoidale Partikel eingelagert sind.

Eisen erhöht bei den Kupfer-Nickel-Zink-Legierungen die Festigkeit und Härte. Die bevorzugte Auswahl des Eisengehalts bewirkt eine geeignete Bildung von eisenhaltigen Ausscheidungskeimen für die erfindungsgemäßen Mischsilizide, so dass diese fein verteilt als kugelförmige oder ellipsoidale Partikel im Matrixgefüge vorliegen. Der Durchmesser der Partikel ist in der Regel kleiner als 1 µm. Besonders bevorzugt ist ein Eisengehalt von 0,4 bis 0,6 Gewichts-%. Wahlweise kann die Legierung durch die Zugabe von geringen Mengen Kobalt unter Beibehaltung der günstigen Eigenschaften modifiziert und so auf die betrieblichen Erfordernisse angepasst werden. Bevorzugt ist ein Kobaltgehalt von bis zu 0,8 Gewichts-%, besonders bevorzugt von bis zu 0,6 Gewichts-%.

In bevorzugter Ausgestaltung der Erfindung kann die Kupfer-Nickel-Zink-Legierung folgende Zusammensetzung in Gew.-% aufweisen:

| | |
|---|---|
| Cu | 47,0 bis 49,0 %, |
| Ni | 9,0 bis 9,8 %, |
| Mn | 0,3 bis 0,4 %, |
| Si | 0,1 bis 0,3 %, |
| Pb | 1,0 bis 1,5 %, |
| Fe | 0,4 bis 0,6 %, |

Rest Zn sowie unvermeidbare Verunreinigungen,
wahlweise bis zu 0,6 % Co.

Die bevorzugte Auswahl des Eisengehalts bewirkt eine geeignete Bildung von eisenhaltigen Ausscheidungskeimen für die erfindungsgemäßen Mischsilizide. Mit einem Nickelanteil von 9,0 bis 9,8 Gew.-% wird eine kostengünstige und gut bearbeitbare Legierung geschaffen. Die Gewichtsanteile von Silizium und Mangan bestimmen letztendlich das Ausmaß und die Topologie der Silizidbildung. Um besonders kleine Silizide zu erhalten, sollte der Mangananteil nicht über 0,4 Gew.-% liegen. Insgesamt kann über die bevorzugten Mangan- und Siliziumanteile letztendlich ein auf die mechanischen Eigenschaften optimierter Werkstoff in Verbindung mit einer guten Bearbeitbarkeit geschaffen werden.

In bevorzugter Ausgestaltung der Erfindung kann das Verhältnis der Summe der Gewichtsanteile der in Siliziden abgebundenen Elemente Ni, Fe und Mn zum Gewichtsanteil des in Siliziden abgebundenen Siliziums zwischen 3 und 6,5 liegen. Hierbei werden bevorzugt Mischsilizide mit ungefähren Zusammensetzungen zwischen (Mn,Fe,Ni)₂Si und (Mn,Fe,Ni)₃Si gebildet. Je nach Zusammensetzung und Prozessführung bei der Herstellung und Bearbeitung können auch in der Stöchiometrie etwas abweichende Mischsilizide entstehen, die beispielsweise auch geringe Anteile anderer Legierungselemente wie Kupfer und Zink enthalten können.

In besonders bevorzugter Ausgestaltung der Erfindung kann das Verhältnis der Summe der Gewichtsanteile der in Siliziden abgebundenen Elemente Ni, Fe und Mn zum Gewichtsanteil des in Siliziden abgebundenen Siliziums zwischen 4 und 6 liegen In diesem Bereich der Konzentrationsverhältnisse ergeben sich günstige Eigenschaften der Legierung.

Bei einer vorteilhaften Ausführungsform der Erfindung kann das Verhältnis der Summe der Gewichtsanteile der in Siliziden abgebundenen Elemente Ni und Fe zum Gewichtsanteil des in Siliziden abgebundenen Mangans mindestens 4 betragen. Aufgrund des geringen Mangangehalts bilden sich kleine Mischsilizide als kugelförmige oder ellipsoide Partikel, die nicht aus dem Matrixgefüge heraus brechen. Der Durchmesser der Partikel ist in der Regel kleiner als 1 µm.

Bei einer besonders vorteilhaften Ausführungsform der Erfindung kann die Flächendichte der Silizide mit einem Partikeldurchmesser von maximal 1 µm mindestens 20 pro 100 µm² betragen. Dadurch wird gewährleistet, dass ausreichend viele Silizide in günstiger Größe vorhanden sind.

Ein weiterer Aspekt der Erfindung schließt eine Kupfer-Nickel-Zink-Legierung mit folgender Zusammensetzung in Gew.-% ein:

| | |
|---|---|
| Cu | 47,0 bis 49,0 %, |
| Ni | 8,0 bis 10,0 %, |
| Mn | 0,2 bis 0,6 %, |
| Si | 0,05 bis 0,4 %, |
| Pb | 1,0 bis 1,5 %, |
| Co | 0,1 bis 0,8 %, |

Rest Zn sowie unvermeidbare Verunreinigungen,
wahlweise bis zu 0,8 % Fe,
wobei in einem aus α- und β-Phase bestehenden Gefüge nickel-, kobalt- und manganhaltige Mischsilizide als kugelförmige oder ellipsoidale Partikel eingelagert sind.

Die bevorzugte Auswahl des Kobaltgehalts bewirkt eine geeignete Bildung von kobalthaltigen Ausscheidungskeimen für die erfindungsgemäßen Mischsilizide, so dass diese fein verteilt als kugelförmige oder ellipsoidale Partikel im Matrixgefüge vorliegen. Der Durchmesser der Partikel ist in der Regel kleiner als 2 µm. Wahlweise kann die Legierung durch die Zugabe von geringen Mengen Eisen unter Beibehaltung der günstigen Eigenschaften modifiziert und so auf die betrieblichen Erfordernisse angepasst werden. Bevorzugt ist ein Eisengehalt von bis zu 0,8 Gewichts-%, besonders bevorzugt von bis zu 0,6 Gewichts-%.

In bevorzugter Ausgestaltung der Erfindung kann die Kupfer-Nickel-Zink-Legierung folgende Zusammensetzung in Gew.-% aufweisen:

| | |
|---|---|
| Cu | 47,0 bis 49,0 %, |
| Ni | 9,0 bis 9,8 %, |
| Mn | 0,3 bis 0,4 %, |
| Si | 0,1 bis 0,3 %, |
| Pb | 1,0 bis 1,5 %, |
| Co | 0,2 bis 0,6 %, |

Rest Zn sowie unvermeidbare Verunreinigungen,
wahlweise bis zu 0,6 % Fe.

Die bevorzugte Auswahl des Kobaltgehalts bewirkt eine geeignete Bildung von kobalthaltigen Ausscheidungskeimen für die erfindungsgemäßen Mischsilizide. Mit einem Nickelanteil von 9,0 bis 9,8 Gew.-% wird eine kostengünstige und gut bearbeitbare Legierung geschaffen. Die Gewichtsanteile von Silizium und Mangan bestimmen letztendlich das Ausmaß und die Topologie der Silizidbildung. Um besonders feinkörnige Silizide zu erhalten, sollte der Mangananteil nicht über 0,4 Gew.-% liegen. Insgesamt kann über die bevorzugten Mangan- und Siliziumanteile letztendlich ein auf die mechanischen Eigenschaften optimierter Werkstoff in Verbindung mit einer guten Bearbeitbarkeit geschaffen werden.

In bevorzugter Ausgestaltung der Erfindung kann das Verhältnis der Summe der Gewichtsanteile der in Siliziden abgebundenen Elemente Ni, Co und Mn zum Gewichtsanteil des in Siliziden abgebundenen Siliziums zwischen 2,5 und 5 liegen. Hierbei werden bevorzugt Mischsilizide der ungefähren Zusammensetzungen (Mn,Co,Ni)ₓSi_{y} gebildet, wobei x ≥ y und x < 2,5y. Je nach Zusammensetzung und Prozessführung bei der Herstellung und Bearbeitung können auch in der Stöchiometrie etwas abweichende Mischsilizide entstehen, die beispielsweise auch geringe Anteile anderer Legierungselemente wie Kupfer und Zink enthalten können.

In besonders bevorzugter Ausgestaltung der Erfindung kann das Verhältnis der Summe der Gewichtsanteile der in Siliziden abgebundenen Elemente Ni, Co und Mn zum Gewichtsanteil des in Siliziden abgebundenen Siliziums zwischen 3 und 4,5 liegen. In diesem Bereich der Konzentrationsverhältnisse ergeben sich günstige Eigenschaften der Legierung.

Bei einer vorteilhaften Ausführungsform der Erfindung kann das Verhältnis der Summe der Gewichtsanteile der in Siliziden abgebundenen Elemente Ni und Co zum Gewichtsanteil des in Siliziden abgebundenen Mangans mindestens 10 betragen. Aufgrund des geringen Mangangehalts bilden sich kleine Mischsilizide als kugelförmige oder ellipsoide Partikel, die nicht aus dem Matrixgefüge heraus brechen. Der Durchmesser der Partikel ist in der Regel kleiner als 2 µm.

Vorteilhafterweise kann bei einer erfindungsgemäßen Kupfer-Nickel-Zink-Legierung das Verhältnis des Gewichtsanteils des in Siliziden abgebundenen Nickels zum Gewichtsanteil des in Siliziden abgebundenen Kobalts zwischen 1,5 und 2,5 liegen. Die so gebildeten Silizide tragen zu den vorteilhaften Eigenschaften der Legierung bei.

Bei einer besonders vorteilhaften Ausführungsform der Erfindung kann die Flächendichte der Silizide mit einem Partikeldurchmesser von maximal 2 µm mindestens 20 pro 5000 µm² betragen. Dadurch wird gewährleistet, dass ausreichend viele Silizide in günstiger Größe vorhanden sind.

Ein weiterer Aspekt der Erfindung betrifft ein Verfahren zur Herstellung von Drähten, Stangen und Profilen aus der erfindungsgemäßen Kupfer-Nickel-Zink Legierung. Die Erfindung schließt ein Verfahren ein, bei dem folgende Schritte durchgeführt werden:
a) Herstellung von Bolzen mittels Kokillen- oder Strangguss,
b) Strangpressen,
c) Wärmebehandlung bei Temperaturen etwas unterhalb der Schmelztemperatur der Legierung mit anschließendem Abschrecken,
d) Kaltumformung mit Umformgrad mindestens 25 %,
e) Auslagerungsglühung zwischen 350 °C und 500 °C.

Die Wärmebehandlung im Schritt c) kann vorzugsweise bei einer Temperatur erfolgen, die 85 bis 95 % der Schmelztemperatur der Legierung, gemessen in °C. beträgt. Die Dauer der Wärmebehandlung kann vorzugsweise zwischen einer Minute und drei Stunden betragen. Durch die Auslagerungsglühung im Schritt e) kann die Festigkeit des Werkstoffs gegenüber der Festigkeit nach der Kaltumformung im Schritt d) gesteigert werden. Mit dieser Vorgehensweise konnte je nach Glühtemperatur eine Steigerung der Härte zwischen 10 % und 20 % erreicht werden.

Ein weiterer Aspekt der Erfindung betrifft ein alternatives Verfahren zur Herstellung von Drähten aus der erfindungsgemäßen Kupfer-Nickel-Zink Legierung. Die Erfindung schließt ein Verfahren ein, bei dem folgende Schritte durchgeführt werden:
a) Herstellung von Gießdraht mittels Drahtguss,
b) mindestens eine Kaltumformung des Drahts,
c) Wärmebehandlung bei Temperaturen etwas unterhalb der Schmelztemperatur der Legierung mit anschließendem Abschrecken,
d) Kaltumformung mit Umformgrad mindestens 25 %,
e) Auslagerungsglühung zwischen 350 °C und 500 °C, so dass eine weitere Steigerung der Festigkeit der Legierung erzielt wird.

Hochwertigere Minenspitzen für Kugelschreiber werden nicht zuletzt aus ästhetischen Gründen aus Neusilber hergestellt. Diese werden hierbei aus zerspanbarem Neusilber-Drahtmaterial als Knetwerkstoff gefertigt. Zur Herstellung von Kugelschreiberminen werden ungefähr 15 bis 20 mm lange Drahtabschnitte durchgängig zentrisch gebohrt. In die Spitze wird eine stufige Kontur eingebracht, dass eine Kugel aus Wolframcarbid eingedrückt und durch ein abschließendes Crimpen so fixiert wird, dass sie ohne Spiel rotieren kann, aber sich nicht aus der Minenspitze löst. Hierzu muss die Neusilberlegierung ein Kaltumformvermögen von wenigstens 40 % aufweisen, um ein rissfreies Crimpen der Spitze um die Kugel zu ermöglichen. Der Tintenverbrauch eines Kugelschreibers wird durch den Verschleiß des Kugelsitzes durch den Ball aus Wolframcarbid bestimmt. Der Werkstoff sollte demnach auch gegenüber Tinte korrosionsbeständig sein. Sowohl das erforderliche Kaltumformvermögen als auch die Korrosionsbeständigkeit wird von der erfindungsgemäßen Neusilberlegierung gewährleistet.

Ausführungsbeispiele der Erfindung werden im Folgenden näher erläutert.

Für die Untersuchungen wurden drei Legierungszusammensetzungen CA, CC und CD eines α-β-Neusilbers im Tammann-Ofen zu ca. 25 mm x 60 mm x 100 mm Blöcken vergossen (siehe Tabelle 1).

**Tabelle 1: Chemische Zusammensetzung in Gew.-%**

| | Cu | Zn | Ni | Mn | Si | Pb | Fe | Co |
|---|---|---|---|---|---|---|---|---|
| CA | 48,6 | 40,5 | 9,3 | 0,4 | | 1,2 | | |
| CC | 48,8 | 39,8 | 9,2 | 0,35 | 0,15 | 1,2 | 0,5 | |
| CD | 48,6 | 39,9 | 9,3 | 0,35 | 0,15 | 1,2 | | 0,5 |

Die Gussrohlinge wurden anschließend in mehreren Walzstichen bei 750 °C um 45 % reduziert. Daraus durch beidseitiges Fräsen präparierte 6 mm starke Bleche wurden an 4 mm kalt gewalzt, anschließend bei 650 °C drei Stunden weich geglüht. Dann wurden diese Bleche an 2,88 mm kalt gewalzt, anschließend wiederum bei 650°C drei Stunden geglüht und an Enddicke 2,0 mm kalt gewalzt. Abschließend wurden die Bänder bei 300 °C spannungsarm geglüht.

Tabelle 2 enthält die nach dem Glühen bei 300 °C erzielten mechanischen Eigenschaften:

**Tabelle 2: Mechanischen Eigenschaften der Legierungen**

| | HV10 | Rp0,2 / MPa | Rm / MPa | A5 / % |
|---|---|---|---|---|
| CA | 202 | 582 | 658 | 23 |
| CC | 242 | 712 | 769 | 6 |
| CD | 247 | 752 | 788 | 10 |

Die siliziumhaltigen Varianten CC und CD sind härter und erreichen höhere Festigkeitswerte als der Vergleichswerkstoff CA. Dem entsprechend zeigen Gefügebilder der Legierungen CC und CD ein sehr viel feinkörnigeres Gefüge als die Gefügebilder der siliziumfreie Legierung CA. Der Zugewinn an mechanischer Festigkeit wird mit der Bildung feiner Silizide erklärt: Im Rasterelektronenmikroskop sind bei den Legierungen CC und CD kleine kugelförmige und ellipsoidale Ausscheidungen zu erkennen.

An den Varianten CC und CD wurde mittels energiedispersiver Röntgenstrahlanalyse im Rasterelektronenmikroskop die lokale Elementzusammensetzung der α-Phase, der β-Phase und der Silizide bestimmt.

Für die Variante CC erhält man für die α-Phase ungefähr die Gewichtsverhältnisse Cu:Zn = 1,3:1 und Cu:Ni = 5:1. In der β-Phase betragen die Gewichtsverhältnisse ungefähr Cu:Zn = 0,9:1 und Cu:Ni = 3:1 bis 4:1. Die energiedispersive Röntgenstrahlanalyse liefert für die Silizide eine Zusammensetzung aus den Elementen Cu, Zn, Ni, Mn, Si und Fe mit jeweils signifikanten Anteilen. Außerhalb der Silizide erhält man für die Elemente Mn, Si und Fe Gewichtsanteile kleiner 0,4 %. Die hohen Anteile an Cu und Zn im Röntgensignal der Silizide stammen aufgrund der geringen Größe der Silizide aus der Umgebung, in die das Silizid eingebettet ist. Sie stellen quasi das Hintergrundsignal der Matrix dar. Die Signale für Cu und Zn stehen hierbei sehr genau in dem Verhältnis, das man für die reine α-Phase bzw. die reine β-Phase erhält. Das Röntgensignal für das Element Ni setzt sich aus dem Signal des im Silizid abgebundenen Nickels und dem Hintergrundsignal des Nickels in der Cu-Ni-Zn-Matrix zusammen. Der Beitrag des Nickel-Hintergrundsignals lässt sich aus dem lokalen Cu-Gehalt mit Hilfe der Information über die Phase (α oder β) und des der Phase entsprechenden Cu:Ni-Verhältnisses ermitteln und vom Ni-Gesamtsignal subtrahieren. Der so ermittelte Nickel-Gehalt des Silizids lässt sich dann mit den Elementen Mn, Fe und Si in Beziehung setzen. Stellt das Hintergrundsignal einen Beitrag größer 50 % des Nickel-Gesamtsignals dar, dann ist die Aussage über den Nickel-Gehalt im Silizid mit großen Unsicherheiten behaftet. Mit dieser Methode wurden für das Gewichtsverhältnis (Ni+Fe+Mn)/Si im Silizid Werte zwischen 4 und 5,7 ermittelt. Das Gewichtsverhältnis (Ni+Fe)/Mn nimmt immer Werte größer 4 an.

Anhand der Aufnahmen des Rasterelektronenmikroskops wurde die Anzahl der Silizide pro Flächeneinheit bestimmt. Für die Variante CC wurden wenigstens 20 Partikel mit Durchmesser kleiner 1 µm auf 100 µm² ermittelt.

Auch bei der Variante CD erhält man aus der energiedispersiven Röntgenstrahlanalyse für die α-Phase ungefähr die Gewichtsverhältnisse Cu:Zn = 1,3:1 und Cu:Ni = 5:1. In der β-Phase betragen die Gewichtsverhältnisse ungefähr Cu:Zn = 0,9:1 und Cu:Ni = 3:1 bis 4:1. Die Röntgenstrahlanalyse liefert für die Silizide eine Zusammensetzung aus den Elementen Cu, Zn, Ni, Mn, Si und Co mit jeweils signifikanten Anteilen. Außerhalb der Silizide erhält man für die Elemente Mn, Si und Co Gewichtsanteile kleiner 0,4 %. Wie bei der Variante CC enthält das Röntgensignal der Silizide hohe Anteile an Cu und Zn. Diese Anteile werden aufgrund der geringen Größe der Silizide als Hintergrundsignal der Matrix, in die das Silizid eingebettet ist, interpretiert. Die Signale für Cu und Zn stehen hierbei sehr genau in dem Verhältnis, das man für die reine α-Phase bzw. die reine β-Phase erhält. Das Röntgensignal für das Element Ni wurde - wie bei Variante CC beschrieben - um den Beitrag des Hintergrundsignal des Nickels in der Cu-Ni-Zn-Matrix bereinigt und der so ermittelte Nickel-Gehalt des Silizids dann mit den Elementen Mn, Co und Si in Beziehung gesetzt. Mit dieser Methode wurden für das Gewichtsverhältnis (Ni+Co+Mn)/Si im Silizid Werte zwischen 2,5 und 4,5 ermittelt. Das Gewichtsverhältnis (Ni+Co)/Mn nimmt immer Werte größer 10 an. Ferner nimmt das Verhältnis des in Siliziden abgebundenen Nickels zum in Siliziden abgebundenen Kobalt immer Werte zwischen 1,5 und 2,5 an.

Anhand der Aufnahmen des Rasterelektronenmikroskops wurde die Anzahl der Silizide pro Flächeneinheit bestimmt. Für die Variante CD wurden wenigstens 20 Partikel mit Durchmesser kleiner 2 µm auf 5000 µm² ermittelt.

Um eine Drahtfertigung nachzustellen, wurden in einem Mittelfrequenzofen die reinen Metalle Kupfer, Zink, Nickel und Blei gemeinsam mit einer entsprechenden Menge an binären Vorlegierungen aus Kupfer und Eisen, Kupfer und Silizium sowie Kupfer und Mangan aufgeschmolzen und in stählerne Standkokillen mit Durchmesser 220 mm vergossen. In Vorbereitung auf das Strangpressen von Drähten wurden die oxidierten Oberflächen der erstarrten zylindrischen Gussblöcke spanend entfernt. Mit Hilfe einer Strangpresse wurden 500 mm lange Gussblöcke zu Drähten mit Durchmesser 4 mm verpresst. Die chemische Zusammensetzung eines Pressdrahtes wurde nasschemisch mit ICP-OES analysiert (Angaben in Gew.-%):

| | Cu | Zn | Ni | Mn | Si | Pb | Fe | Co |
|---|---|---|---|---|---|---|---|---|
| Pressdraht | 48,4 | 39,6 | 9,5 | 0,36 | 0,32 | 1,3 | 0,49 | 0,01 |

Der Schmelzpunkt der Legierung liegt ungefähr bei 850 °C. Nach dem Strangpressen wurde der Draht einer Wärmebehandlung bei 800 °C unterzogen und anschließend abgeschreckt. Durch Kaltwalzen des Drahtes an Drahtdicke 3 mm wurde eine Umformung mit Umformgrad 28 % aufgebracht. Nach der Kaltumformung betrug die Härte 175 HV 10. Mittels dreistündigem Auslagerungsglühen bei Temperaturen zwischen 350 °C und 500 °C wurde eine Aufhärtung des Werkstoffs erreicht, die sich in Härtewerten bis 207 HV 10 äußert. Diese Steigerung der Festigkeit wird mit der Bildung von Siliziden aus den noch in Lösung befindlichen Elementen während der Auslagerungsglühung erklärt.

## Patentansprüche

1. Kupfer-Nickel-Zink-Legierung mit folgender Zusammensetzung [in Gew.-%]:
| | |
|---|---|
| Cu | 47,0 bis 49,0 %, |
| Ni | 8,0 bis 10,0 %, |
| Mn | 0,2 bis 0,6 %, |
| Si | 0,05 bis 0,4 %, |
| Pb | 1,0 bis 1,5 %, |
| Fe und/oder Co bis 0,8 %, | |
Rest Zn sowie unvermeidbare Verunreinigungen, wobei die Summe aus Fe-Gehalt und dem Doppelten des Co-Gehalts mindestens 0,1 % beträgt und wobei in einem aus α- und β-Phase bestehenden Gefüge nickel-, eisen- und manganhaltige und/oder nickel-, kobalt- und manganhaltige Mischsilizide als kugelförmige oder ellipsiodale Partikel eingelagert sind.

2. Kupfer-Nickel-Zink-Legierung nach Anspruch 1, **dadurch gekennzeichnet, dass** entweder der Fe-Gehalt oder der Co-Gehalt mindestens 0,1 Gewichts-% beträgt.

3. Kupfer-Nickel-Zink-Legierung nach Anspruch 1 oder 2, **dadurch gekennzeichnet, dass** die Summe aus dem Fe-Gehalt und dem Achtfachen des Co-Gehalts mindestens 0,4 Gewichts-% beträgt.

4. Kupfer-Nickel-Zink-Legierung nach einem der Ansprüche 1 bis 3 mit folgender Zusammensetzung [in Gew.-%]:
| | |
|---|---|
| Cu | 47,0 bis 49,0 %, |
| Ni | 8,0 bis 10,0 %, |
| Mn | 0,2 bis 0,6 %, |
| Si | 0,05 bis 0,4 %, |
| Pb | 1,0 bis 1,5 %, |
| Fe | 0,2 bis 0,8 %, |
Rest Zn sowie unvermeidbare Verunreinigungen,
wahlweise bis zu 0,8 % Co,
wobei in einem aus α- und β-Phase bestehenden Gefüge nickel-, eisen- und manganhaltige Mischsilizide als kugelförmige oder ellipsiodale Partikel eingelagert sind.

5. Kupfer-Nickel-Zink-Legierung nach Anspruch 4 mit folgender Zusammensetzung [in Gew.-%]:
| | |
|---|---|
| Cu | 47,0 bis 49,0 %, |
| Ni | 9,0 bis 9,8 %, |
| Mn | 0,3 bis 0,4 %, |
| Si | 0,1 bis 0,3 %, |
| Pb | 1,0 bis 1,5 %, |
| Fe | 0,4 bis 0,6 %, |
Rest Zn sowie unvermeidbare Verunreinigungen,
wahlweise bis zu 0,6 % Co,
wobei in einem aus α- und β-Phase bestehenden Gefüge nickel-, eisen- und manganhaltige Mischsilizide als kugelförmige oder ellipsiodale Partikel eingelagert sind.

6. Kupfer-Nickel-Zink-Legierung nach Anspruch 4 oder 5, **dadurch gekennzeichnet, dass** das Verhältnis der Summe der Gewichtsanteile der in Siliziden abgebundenen Elemente Ni, Fe und Mn zum Gewichtsanteil des in Siliziden abgebundenen Siliziums zwischen 3 und 6,5 liegt.

7. Kupfer-Nickel-Zink-Legierung nach Anspruch 6, **dadurch gekennzeichnet, dass** das Verhältnis der Summe der Gewichtsanteile der in Siliziden abgebundenen Elemente Ni, Fe und Mn zum Gewichtsanteil des in Siliziden abgebundenen Siliziums zwischen 4 und 6 liegt.

8. Kupfer-Nickel-Zink-Legierung nach einem der Ansprüche 4 bis 7, **dadurch gekennzeichnet, dass** das Verhältnis der Summe der Gewichtsanteile der in Siliziden abgebundenen Elemente Ni und Fe zum Gewichtsanteil des in Siliziden abgebundenen Mangans mindestens 4 beträgt.

9. Kupfer-Nickel-Zink-Legierung nach einem der Ansprüche 4 bis 8, **dadurch gekennzeichnet, dass** die Flächendichte der Silizide mit einem Partikeldurchmesser von maximal 1 µm mindestens 20 pro 100 µm² beträgt.

10. Kupfer-Nickel-Zink-Legierung nach einem der Ansprüche 1 bis 3 mit folgender Zusammensetzung [in Gew.-%]:
| | |
|---|---|
| Cu | 47,0 bis 49,0 %, |
| Ni | 8,0 bis 10,0 %, |
| Mn | 0,2 bis 0,6 %, |
| Si | 0,05 bis 0,4 %, |
| Pb | 1,0 bis 1,5 %, |
| Co | 0,1 bis 0,8 %, |
Rest Zn sowie unvermeidbare Verunreinigungen,
wahlweise bis zu 0,8 % Fe,
wobei in einem aus α- und β-Phase bestehenden Gefüge nickel-, kobalt- und manganhaltige Mischsilizide als kugelförmige oder ellipsiodale Partikel eingelagert sind.

11. Kupfer-Nickel-Zink-Legierung nach Anspruch 10 mit folgender Zusammensetzung [in Gew.-%]:
| | |
|---|---|
| Cu | 47,0 bis 49,0 %, |
| Ni | 9,0 bis 9,8 %, |
| Mn | 0,3 bis 0,4 %, |
| Si | 0,1 bis 0,3 %, |
| Pb | 1,0 bis 1,5 %, |
| Co | 0,2 bis 0,6 %, |
Rest Zn sowie unvermeidbare Verunreinigungen,
wahlweise bis zu 0,6 % Fe,
wobei in einem aus α- und β-Phase bestehenden Gefüge nickel-, kobalt- und manganhaltige Mischsilizide als kugelförmige oder ellipsiodale Partikel eingelagert sind.

12. Kupfer-Nickel-Zink-Legierung nach Anspruch 10 oder 11, **dadurch gekennzeichnet, dass** das Verhältnis der Summe der Gewichtsanteile der in Siliziden abgebundenen Elemente Ni, Co und Mn zum Gewichtsanteil des in Siliziden abgebundenen Siliziums zwischen 2,5 und 5 liegt.

13. Kupfer-Nickel-Zink-Legierung nach Anspruch 12, **dadurch gekennzeichnet, dass** das Verhältnis der Summe der Gewichtsanteile der in Siliziden abgebundenen Elemente Ni, Co und Mn zum Gewichtsanteil des in Siliziden abgebundenen Siliziums zwischen 3 und 4,5 liegt.

14. Kupfer-Nickel-Zink-Legierung nach einem der Ansprüche 10 bis 13, **dadurch gekennzeichnet, dass** das Verhältnis der Summe der Gewichtsanteile der in Siliziden abgebundenen Elemente Ni und Co zum Gewichtsanteil des in Siliziden abgebundenen Mangans mindestens 10 beträgt.

15. Kupfer-Nickel-Zink-Legierung nach einem der Ansprüche 10 bis 14, **dadurch gekennzeichnet, dass** das Verhältnis des Gewichtsanteils des in Siliziden abgebundenen Nickels zum Gewichtsanteil des in Siliziden abgebundenen Kobalts zwischen 1,5 und 2,5 liegt.

16. Kupfer-Nickel-Zink-Legierung nach einem der Ansprüche 10 bis 15, **dadurch gekennzeichnet, dass** die Flächendichte der Silizide mit einem Partikeldurchmesser von maximal 2 µm mindestens 20 pro 5000 µm² beträgt.

17. Verfahren zur Herstellung von Drähten, Profilen und Stangen aus Kupfer-Nickel-Zink-Legierungen nach einem der Ansprüche 1 bis 16 mit folgenden Schritten:
a. Herstellung von Bolzen mittels Kokillen- oder Strangguss,
b. Strangpressen,
c. Wärmebehandlung bei Temperaturen etwas unterhalb der Schmelztemperatur der Legierung mit anschließendem Abschrecken,
d. Kaltumformung mit Umformgrad mindestens 25 %,
e. Auslagerungsglühung zwischen 350 °C und 500 °C, so dass eine weitere Steigerung der Festigkeit der Legierung erzielt wird.

18. Verfahren zur Herstellung von Drähten aus Kupfer-Nickel-Zink-Legierungen nach einem der Ansprüche 1 bis 16 mit folgenden Schritten:
a. Herstellung von Gießdraht mittels Drahtguss,
b. mindestens eine Kaltumformung des Drahts,
c. Wärmebehandlung bei Temperaturen etwas unterhalb der Schmelztemperatur der Legierung mit anschließendem Abschrecken,
d. Kaltumformung mit Umformgrad mindestens 25 %,
e. Auslagerungsglühung zwischen 350 °C und 500 °C, so dass eine weitere Steigerung der Festigkeit der Legierung erzielt wird.

## Claims

1. Copper-nickel-zinc alloy having the following composition [in % by wt.]:
| | |
|---|---|
| Cu | 47.0 to 49.0 %, |
| Ni | 8.0 to 10.0 %, |
| Mn | 0.2 to 0.6 %, |
| Si | 0.05 to 0.4 %, |
| Pb | 1.0 to 1.5 %, |
| Fe and/or Co up to 0.8 %, | |
remainder Zn and unavoidable impurities, wherein the total Fe content and twice the Co content is at least 0.1 % and wherein in a structure comprising α and β phases, mixed silicides containing nickel, iron and manganese and/or nickel, cobalt and manganese are embedded as spherical or ellipsoidal particles.

2. Copper-nickel-zinc alloy according to Claim 1, **characterized in that** either the Fe content or the Co content is at least 0.1 % by weight.

3. Copper-nickel-zinc alloy according to Claim 1 or 2, **characterized in that** the total of the Fe content and eight times the Co content is at least 0.4 % by weight.

4. Copper-nickel-zinc alloy according to one of Claims 1 to 3 having the following composition [in % by wt.]:
| | |
|---|---|
| Cu | 47.0 to 49.0 %, |
| Ni | 8.0 to 10.0 %, |
| Mn | 0.2 to 0.6 %, |
| Si | 0.05 to 0.4 %, |
| Pb | 1.0 to 1.5 %, |
| Fe | 0.2 to 0.8 %, |
remainder Zn and unavoidable impurities,
optionally up to 0.8 % Co,
wherein in a structure comprising α and β phases, mixed silicides containing nickel, iron and manganese are embedded as spherical or ellipsoidal particles.

5. Copper-nickel-zinc alloy according to Claim 4 having the following composition [in % by wt.]:
| | |
|---|---|
| Cu | 47.0 to 49.0 %, |
| Ni | 9.0 to 9.8 %, |
| Mn | 0.3 to 0.4 %, |
| Si | 0.1 to 0.3 %, |
| Pb | 1.0 to 1.5 %, |
| Fe | 0.4 to 0.6 %, |
remainder Zn and unavoidable impurities,
optionally up to 0.6 % Co,
wherein in a structure comprising α and β phases, mixed silicides containing nickel, iron and manganese are embedded as spherical or ellipsoidal particles.

6. Copper-nickel-zinc alloy according to Claim 4 or 5, **characterized in that** the ratio of the total fractions by weight of the elements Ni, Fe and Mn ligated in silicides to the fraction by weight of the silicon ligated in silicides is between 3 and 6.5.

7. Copper-nickel-zinc alloy according to Claim 6, **characterized in that** the ratio of the total fractions by weight of the elements Ni, Fe and Mn ligated in silicides to the fraction by weight of the silicon ligated in silicides is between 4 and 6.

8. Copper-nickel-zinc alloy according to one of Claims 4 to 7, **characterized in that** the ratio of the total fractions by weight of the elements Ni and Fe ligated in silicides to the fraction by weight of the manganese ligated in silicides is at least 4.

9. Copper-nickel-zinc alloy according to one of Claims 4 to 8, **characterized in that** the surface density of silicides with a particle diameter of maximum 1 µm is at least 20 per 100 µm².

10. Copper-nickel-zinc alloy according to one of Claims 1 to 3 having the following composition [in % by wt.]:
| | |
|---|---|
| Cu | 47.0 to 49.0 %, |
| Ni | 8.0 to 10.0 %, |
| Mn | 0.2 to 0.6 %, |
| Si | 0.05 to 0.4 %, |
| Pb | 1.0 to 1.5 %, |
| Co | 0.1 to 0.8 %, |
remainder Zn and unavoidable impurities,
optionally up to 0.8 % Fe,
wherein in a structure comprising α and β phases, mixed silicides containing nickel, iron and manganese are embedded as spherical or ellipsoidal particles.

11. Copper-nickel-zinc alloy according to Claim 10 having the following composition [in % by wt.]:
| | |
|---|---|
| Cu | 47.0 to 49.0 %, |
| Ni | 9.0 to 9.8 %, |
| Mn | 0.3 to 0.4 %, |
| Si | 0.1 to 0.3 %, |
| Pb | 1.0 to 1.5 %, |
| Co | 0.2 to 0.6 %, |
remainder Zn and unavoidable impurities,
optionally up to 0.6 % Fe,
wherein in a structure comprising α and β phases, mixed silicides containing nickel, iron and manganese are embedded as spherical or ellipsoidal particles.

12. Copper-nickel-zinc alloy according to Claim 10 or 11, **characterized in that** the ratio of the total fractions by weight of the elements Ni, Co and Mn ligated in silicides to the fraction by weight of the silicon ligated in silicides is between 2.5 and 5.

13. Copper-nickel-zinc alloy according to Claim 12, **characterized in that** the ratio of the total fractions by weight of the elements Ni, Co and Mn ligated in silicides to the fraction by weight of the silicon ligated in silicides is between 3 and 4.5.

14. Copper-nickel-zinc alloy according to one of Claims 10 to 13, **characterized in that** the ratio of the total fractions by weight of the elements Ni and Co ligated in silicides to the fraction by weight of the manganese ligated in silicides is at least 10.

15. Copper-nickel-zinc alloy according to one of Claims 10 to 14, **characterized in that** the ratio of the fraction by weight of the nickel ligated in silicides to the fraction by weight of the cobalt ligated in silicides is between 1.5 and 2.5.

16. Copper-nickel-zinc alloy according to one of Claims 10 to 15, **characterized in that** the surface density of silicides with a particle diameter of maximum 2 µm is at least 20 per 5000 µm².

17. Method of producing wires, profiles and bars from copper-nickelzinc alloys according to one of Claims 1 to 16 comprising the following steps:
a. production of bolts by means of gravity die casting or continuous casting,
b. extrusion moulding
c. heat treatment at temperatures slightly below the melting temperature of the alloy followed by quenching,
d. cold forming with a degree of deformation of at least 25 %,
e. age hardening at between 350 °C and 500 °C, so that a further increase in the strength of the alloy is achieved.

18. Method of producing wires from copper-nickel-zinc alloys according to one of Claims 1 to 16 comprising the following steps:
a. production of continuous cast wire rod by means of wire casting,
b. at least one cold forming of the wire,
c. heat treatment at temperatures slightly below the melting temperature of the alloy followed by quenching,
d. cold forming with a degree of deformation of at least 25 %,
e. age hardening at between 350 °C and 500 °C, so that a further increase in the strength of the alloy is achieved.

## Revendications

1. Alliage de cuivre-nickel-zinc avec la composition suivante [en % en masse] :
| | |
|---|---|
| Cu | 47,0 à 49,0 %, |
| Ni | 8,0 à 10,0 %, |
| Mn | 0,2 à 0,6 %, |
| Si | 0,05 à 0,4 %, |
| Pb | 1,0 à 1,5 %, |
| Fe et/ou Co jusqu'à 0,8 %, | |
le reste de Zn ainsi que d'impuretés inévitables, la somme de la teneur de Fe et du double de la teneur de Co étant d'au moins 0,1 % et dans une structure constituée de phases-α et -β des siliciures mixtes contenant du nickel, du fer et du manganèse et/ou contenant du nickel, du cobalt, et du manganèse étant insérés comme particules de forme sphérique ou ellipsoïdale.

2. Alliage de cuivre-nickel-zinc selon la revendication 1, **caractérisé en ce que** soit la teneur de Fe, soit la teneur de Co est d'au moins 0,1 % en masse.

3. Alliage de cuivre-nickel-zinc selon la revendication 1 ou 2, **caractérisé en ce que** la somme de la teneur de Fe et de huit fois la teneur de Co est d'au moins 0,4 % en masse.

4. Alliage de cuivre-nickel-zinc selon l'une quelconque des revendications 1 à 3 avec la composition suivante [en % en masse] :
| | |
|---|---|
| Cu | 47,0 à 49,0 %, |
| Ni | 8,0 à 10,0 %, |
| Mn | 0,2 à 0,6 %, |
| Si | 0,05 à 0,4 %, |
| Pb | 1,0 à 1,5 %, |
| Fe | 0,2 à 0,8 %, |
le reste de Zn ainsi que d'impuretés inévitables,
éventuellement jusqu'à 0,8 % de Co,
dans une structure constituée de phases-α et -β des siliciures mixtes contenant du nickel, du fer et du manganèse étant insérés comme particules de forme sphérique ou ellipsoïdale.

5. Alliage de cuivre-nickel-zinc selon la revendication 4 avec la composition suivante [en % en masse] :
| | |
|---|---|
| Cu | 47,0 à 49,0 %, |
| Ni | 9,0 à 9,8 %, |
| Mn | 0,3 à 0,4 %, |
| Si | 0,1 à 0,3 %, |
| Pb | 1,0 à 1,5 %, |
| Fe | 0,4 à 0,6 %, |
le reste de Zn ainsi que d'impuretés inévitables,
éventuellement jusqu'à 0,6 % de Co,
dans une structure constituée de phases-α et -β des siliciures mixtes contenant du nickel, du fer et du manganèse étant insérés comme particules de forme sphérique ou ellipsoïdale.

6. Alliage de cuivre-nickel-zinc selon la revendication 4 ou 5, **caractérisé en ce que** le rapport de la somme des parts massiques des éléments Ni, Fe et Mn liés dans les siliciures à la part massique du silicium lié dans les siliciures est comprise entre 3 et 6,5.

7. Alliage de cuivre-nickel-zinc selon la revendication 6, **caractérisé en ce que** le rapport de la somme des parts massiques des éléments Ni, Fe et Mn liés dans les siliciures à la part massique du silicium lié dans les siliciures est comprise entre 4 et 6.

8. Alliage de cuivre-nickel-zinc selon l'une quelconque des revendications 4 à 7, **caractérisé en ce que** le rapport de la somme des parts massiques des éléments Ni et Fe liés dans les siliciures à la part massique du manganèse lié dans les siliciures est d'au moins 4.

9. Alliage de cuivre-nickel-zinc selon l'une quelconque des revendications 4 à 8, **caractérisé en ce que** la densité superficielle des siliciures avec un diamètre de particule de maximum 1 µm est d'au moins 20 par 100 µm².

10. Alliage de cuivre-nickel-zinc selon l'une quelconque des revendications 1 à 3 avec la composition suivante [en % en masse] :
| | |
|---|---|
| Cu | 47,0 à 49,0 %, |
| Ni | 8,0 à 10,0 %, |
| Mn | 0,2 à 0,6 %, |
| Si | 0,05 à 0,4 %, |
| Pb | 1,0 à 1,5 %, |
| Co | 0,1 à 0,8 %, |
le reste de Zn ainsi que d'impuretés inévitables,
éventuellement jusqu'à 0,8 % de Fe,
dans une structure constituée de phases-α et -β des siliciures mixtes contenant du nickel, du cobalt et du manganèse étant insérés comme particules de forme sphérique ou ellipsoïdale.

11. Alliage de cuivre-nickel-zinc selon la revendication 10 avec la composition suivante [en % en masse] :
| | |
|---|---|
| Cu | 47,0 à 49,0 %, |
| Ni | 9,0 à 9,8 %, |
| Mn | 0,3 à 0,4 %, |
| Si | 0,1 à 0,3 %, |
| Pb | 1,0 à 1,5 %, |
| Co | 0,2 à 0,6 %, |
le reste de Zn ainsi que d'impuretés inévitables,
éventuellement jusqu'à 0,6 % de Fe,
dans une structure constituée de phases-α et -β des siliciures mixtes contenant du nickel, du cobalt et du manganèse étant insérés comme particules de forme sphérique ou ellipsoïdale.

12. Alliage de cuivre-nickel-zinc selon la revendication 10 ou 11, **caractérisé en ce que** le rapport de la somme des parts massiques des éléments Ni, Co et Mn liés dans les siliciures à la part massique du silicium lié dans les siliciures est comprise entre 2,5 et 5.

13. Alliage de cuivre-nickel-zinc selon la revendication 12, **caractérisé en ce que** le rapport de la somme des parts massiques des éléments Ni, Co et Mn liés dans les siliciures à la part massique du silicium lié dans les siliciures est comprise entre 3 et 4,5.

14. Alliage de cuivre-nickel-zinc selon l'une quelconque des revendications 10 à 13, **caractérisé en ce que** le rapport de la somme des parts massiques des éléments Ni et Co liés dans les siliciures à la part massique du manganèse lié dans les siliciures est d'au moins 10.

15. Alliage de cuivre-nickel-zinc selon l'une quelconque des revendications 10 à 14, **caractérisé en ce que** le rapport de la part massique du nickel lié dans les siliciures à la part massique du cobalt lié dans les siliciures est comprise entre 1,5 et 2,5.

16. Alliage de cuivre-nickel-zinc selon l'une des revendications 10 à 15, **caractérisé en ce que** la densité superficielle des siliciures avec un diamètre de particule de maximum 2 µm est d'au moins 20 par 5 000 µm².

17. Procédé pour la préparation de fils, profilés et barres à partir d'alliages de cuivre-nickel-zinc selon l'une quelconque des revendications 1 à 16 avec les étapes suivantes de :
a. préparation de boulons au moyen d'une coulée en coquille ou d'une coulée continue,
b. extrusion,
c. traitement thermique à des températures quelque peu inférieures à la température de fusion de l'alliage avec étirage subséquent,
d. façonnage à froid avec un degré de déformation d'au moins 25 %,
e. recuit de précipitation entre 350 °C et 500 °C, de sorte qu'une augmentation supplémentaire de la solidité de l'alliage est atteinte.

18. Procédé pour la préparation de fils à partir d'alliages de cuivre-nickel-zinc selon l'une des revendications 1 à 16 avec les étapes suivantes de :
a. préparation de fils coulés au moyen d'une coulée en lingotière,
b. au moins une déformation à froid du fil,
c. traitement thermique à des températures quelque peu inférieures à la température de fusion de l'alliage avec étirage subséquent,
d. déformation à froid avec un degré de déformation d'au moins 25 %,
e. recuit de précipitation entre 350 °C et 500 °C, de sorte qu'une augmentation supplémentaire de la solidité de l'alliage est atteinte.
